# FASCICULE DE BREVET EUROPEEN

(11) **EP 0 013 201 B1**
(45) Date de publication et mention de la délivrance du brevet: **19.05.1982**
(21) Numéro de dépôt: 79400941.5
(22) Date de dépôt: 30.11.1979
(51) Int. Cl.: H01J 1/15, H01J 23/04

(54) **Cathode à chauffage direct et tube électronique haute fréquence comportant une telle cathode**
Direkt geheizte Kathode und Hochfrequenz-Elektronenröhre mit einer solchen Kathode
Directly heated cathode and high frequency electron tube comprising such a cathode

(30) Priorité: 27.12.1978 FR 7836487
(43) Date de publication de la demande: 09.07.1980
(73) Titulaire: THOMSON-CSF, 75008 Paris (FR)
(72) Inventeur: Clerc, Guy, F-75360 Paris Cedex 08 (FR); Shroff, Arvind, F-75360 Paris Cedex 08 (FR)
(74) Mandataire: Benoit, Monique

## Description

La présente invention a pour objet une cathode pour tube électronique haute fréquence, et plus particulièrement une cathode à émission thermoélectronique à chauffage direct. Elle a également pour objet un tube électronique comportant une telle cathode.

Dans les tubes électroniques haute fréquence du type triode, tétrode ou pentode qui comportent une cathode, une anode et une, deux ou trois grilles, il est avantageux de réaliser les grilles en graphite pyrolytique, matériau connu pour ses qualités mécaniques et thermiques. Toutefois, dans ces mêmes tubes, les cathodes sont généralement réalisées en fils de tungstène thorié pour des raisons d'émissivité thermoélectronique. Il se pose alors, en fonctionnement, des problèmes mécaniques du fait de la différence de comportement thermique de ces matériaux. Ces problèmes ne sont résolus qu'imparfaitement par des montages mécaniques coûteux ou des conditions d'utilisation des tubes par ailleurs contraignantes, telles que l'allumage permanent des cathodes par exemple.

On a déjà proposé, par exemple dans le brevet français n°66913, de réaliser des cathodes à chauffage direct par superposition de deux couches, l'une en graphite pyrolytique, l'autre en hexaborure de lanthane.

Et, dans le brevet français n° 2 033 868, on a mis à profit le fait d'une faible interaction existant entre le graphite et l'hexaborure de lanthane pour les disposer l'une contre l'autre sans aucun intermédiaire.

Contrairement aux affirmations de ce document, des expériences réalisées par la demanderesse l'ont amenée à reconnaître que des risques d'interaction certains existaient entre le graphite pyrolytique et l'hexaborure de lanthane.

Dans le cas de cathodes frittées dans lesquelles le matériau émissif est mélangé à une poudre d'un matériau support on a proposé, comme dans le brevet allemand n° 1 211 724, pour éviter tout contact entre ces deux matériaux, de revêtir les particules du métal support d'un film de métal approprié. Et, dans le brevet américain n° 3 436 584, on a proposé le rhénium ainsi que les métaux boronisés ou carburisés pour assurer une barrière de diffusion vis-à-vis du bore.

La présente invention a pour objet une cathode à chauffage direct comportant, de manière connue, un support en graphite pyrolytique et une couche d'un matériau thermoémissif comportant de l'hexaborure de lanthane, mais dans laquelle, conformément à l'invention, le support en graphite pyrolytique et le matériau thermoémissif sont séparés par une couche intermédiaire destinée à isoler les atomes constituant le support en graphite pyrolytique des atomes constituant le matériau thermoémissif.

D'autres objets, caractéristiques et résultats de l'invention ressortiront de la description suivante et des dessins annexés, où :
La figure 1 représente, vu en coupe, un mode de réalisation de la cathode selon l'invention ;
La figure 2 représente une variante de réalisation de la cathode représentée sur la figure 1.

Sur ces différentes figures, les mêmes références se rapportent aux mêmes éléments.

Sur la figure 1, on a donc représenté un premier mode de réalisation de la cathode selon l'invention, dans lequel elle comporte trois éléments :
- un support 1 de préférence en graphite pyrolytique ;
- une couche 2 d'un matériau émissif ;
- une couche intermédiaire 3, formant barrière de diffusion entre les éléments 1 et 2.

En ce qui concerne le support 1, le graphite pyrolytique est préféré à d'autres matériaux pour deux raisons principales :
- la première tient aux qualités du graphite pyrolytique lui-même : en effet, celui-ci n'est pas isotrope et présente, dans le plan du dépôt, une assez bonne conductivité électrique et une très bonne conductivité thermique, alors que dans une direction normale au dépôt, ces conductivités sont faibles ; par ailleurs, il présente de faibles coefficients de dilatation et de bonnes propriétés mécaniques à haute température ; cela permet un chauffage direct de la cathode par circulation de courant dans le support 1, jusqu'à de hautes températures (1 000° à 2 000 °C par exemple) ;
- la seconde tient à l'insertion de la cathode dans un tube électronique comportant une ou plusieurs grilles, elles-mêmes réalisées en graphite pyrolytique : l'utilisation d'un même matériau pour la réalisation de la cathode et des grilles conduit à une meilleure définition géométrique de la structure interne du tube.

La couche 2 de matériau émissif est rendue nécessaire par le choix du graphite pour le support 1 : en effet, le graphite est un mauvais émetteur thermoélectronique, le travail de sortie d'un électron étant de l'ordre de 4,7eV. On dispose alors à sa surface un matériau 2 bon émetteur, tel qu'un composé boré des lanthanides, par exemple de l'hexaborure de lanthane (LaB.), ou un mélange d'hexaborure de lanthane et d'un autre matériau permettant de diminuer encore le travail de sortie, tel qu'un autre lanthanide. L'avantage des composés de ce type est qu'ils sont bons émetteurs à des températures plus faibles que d'autres matériaux émissifs connus : la température d'utilisation d'une cathode en hexaborure de lanthane peut être de l'ordre de 1 300° à 1 600°, alors que celle d'une cathode en tungstène ou tungstène thorié, matériaux souvent utilisés, se situe vers 1900°-2 000 °C.

Toutefois, un inconvénient de tels matériaux pour réaliser la couche émissive 2 est leur grande activité chimique vis-à-vis du graphite, à chaud. Il se produit alors, par exemple dans le cas du LaSₑ. formation d'un carbure de bore et libération de lanthane, qui a une tension de vapeur élevée comparée à celle de l'hexaborure de lanthane, selon la réaction suivante : ce qui conduit à la destruction de la cathode.

Pour éviter ce phénomène, on dispose entre les éléments 1 et 2 une couche 3 destinée à isoler les atomes de carbone des atomes de l'hexaborure de lanthane.

Deux solutions sont possibles pour interdire la réaction précédente :
- dans un premier mode de réalisation, on dépose une couche (3) d'un matériau pour lequel on ne connaît pas de réaction chimique avec le carbone et l'hexaborure de lanthane, tel qu'un métal de la famille du platine : platine, osmium, rhénium ou iridium ;
- dans un deuxième mode de réalisation, la couche intermédiaire 3 est constituée par un composé de bore et d'un métal de transition des colonnes IV B (titane, zirconium ou hafnium) ou V B (niobium ou tantale par exemple) de la classification périodique des éléments. Les dibo- rures de ces corps sont stables et l'occupation des sites interstitiels du métal par des atomes de bore interdit la diffusion des atomes de bore appartenant à la couche émissive 2.

Dans une variante de réalisation, lorsqu'il est nécessaire non plus d'interdire la réaction chimique rappelée ci-dessus, mais de la retarder, dans le cas par exemple où la durée de vie du tube est limitée par ailleurs, la couche intermédiaire 3 peut être constituée d'un carbure stable, de tantale (TaC) ou de hafnium (HfC) par exemple.

En ce qui concerne la réalisation technologique de la cathode selon l'invention, on utilise donc un support 1 en graphite pyrolytique, usiné par tous moyens connus pour constituer un cylindre creux, de structure maillée ou non maillée, dont la conductivité est maximale parallèlement à l'axe du cylindre ; l'épaisseur de ce support est, à titre d'exemple, comprise entre 0,2 et 1 mm. Ce support est alimenté par des tigelles d'amenée de courant qui sont également en graphite.

La couche intermédiaire 3 est déposée sur le support 1 par évaporation, pulvérisation cathodique, électrolyse ou par phase vapeur ; elle a une épaisseur qui est de préférence comprise entre 5 et 20 wm.

La couche émissive 2 est déposée sur la couche 3 au pinceau, au pistolet, par cataphorèse, par pulvérisation cathodique, par évaporation sous vide ou par dépôt ionique ; elle a une épaisseur qui est de préférence comprise entre 0,04 et 0,1 mm.

La figure 2 représente une variante de réalisation technologique de la cathode selon l'invention.

Sur cette figure, on retrouve la couche 1 en graphite pyrolytique sur laquelle est déposée la couche intermédiaire 3 telle que décrite ci-dessus. Mais dans le cas de la figure 2, on ajoute de la poudre 4 d'un métal de la famille du platine (iridium ou rhénium de préférence) frittée à la surface de la couche 3, afin d'améliorer l'adhérence de la couche émissive 2 d'hexaborure de lanthane sur la couche intermédiaire 3.

## Revendications

1. Cathode à chauffage direct, comportant un support (1) en graphite pyrolytique et une couche d'un matériau thermoémissif (2) comportant de l'hexaborure de lanthane, caractérisée en ce que le support (1) et le matériau thermoémissif (2) sont séparés par une couche intermédiaire (3) destinée à isoler les atomes constituant le support (1) des atomes constituant le matériau thermoémissif (2).

2. Cathode selon la revendication 1, caractérisée par le fait que la couche intermédiaire (3) est constituée par un matériau non réactif chimiquement au carbone et au bore.

3. Cathode selon la revendication 2, caractérisée par le fait que ce matériau non réactif est constitué par l'un des métaux suivants : platine, osmium, rhénium ou iridium.

4. Cathode selon la revendication 1, caractérisée par le fait que la couche intermédiaire (3) est constituée par un composé de bore et d'un des métaux des colonnes IV B ou V B de la classification périodique des éléments.

5. Cathode selon la revendication 4, caractérisée par le fait que ce composé est un diborure de l'un des métaux suivants : titane, zirconium, hafnium, niobium, tantale.

6. Cathode selon la revendication 1, caractérisée par le fait que la couche intermédiaire (3) est constituée par un carbure stable.

7. Cathode selon la revendication 6, caractérisée par le fait que ce carbure est un carbure de tantale ou de hafnium.

8. Cathode selon l'une des revendications précédentes, caractérisée par le fait que le matériau thermoémissif (2) est constitué d'hexaborure de lanthane.

9. Cathode selon l'une des revendications 1 à 7, caractérisée par le fait que le matériau thermoémissif (2) est constitué par un mélange d'hexaborure de lanthane et d'un autre lanthanide.

10. Cathode selon l'une des revendications précédentes, caractérisée par le fait qu'elle comporte de plus une couche (4) d'une poudre d'un métal non réactif au carbone ou au bore, frittée sur la surface de la couche intermédiaire (3) et sur laquelle est déposée la couche de matériau thermoémissif (2).

11. Cathode selon la revendication 10, caractérisée par le fait que la couche (4) d'une poudre d'un métal non réactif est constituée de poudre d'iridium ou de rhénium.

12. Tube électronique haute fréquence, comportant une cathode, une anode et au moins une grille, caractérisé par le fait que ladite cathode est constituée selon l'une des revendications précédentes.

## Claims

1. Cathode with direct heating, comprising a support (1) of pyrolytic graphite and a layer of a thermo-emissive material (2) comprising lanthanum hexaboride, characterized in that the support (1) and thermo-emissive material (2) are separated by an intermediate layer (3) intended to insulate the atoms forming the support (1) from the atoms forming the thermo-emissive material (2).

2. Cathode in accordance with claim 1, characterized by the fact that the intermediate layer (3) is formed by a material chemically not reacting with carbon and boron.

3. Cathode in accordance with claim 2, characterized by the fact that this non-reacting material is formed by one of the following metals : platinum, osmium, rhenium or iridium.

4. Cathode in accordance with claim 1, characterized by the fact that the intermediate layer (3) is formed by a composition of boron and one of the metals of the column IV B or V B of the periodic system of the elements.

5. Cathode in accordance with claim 4, characterized by the fact that the composition is a diboride of one of the following metals : titanium, zirconium, hafnium, niobium, tantalum.

6. Cathode in accordance with claim 1, characterized by the fact that the intermediate layer (3) is formed of a stable carbide.

7. Cathode in accordance with claim 6, characterized by the fact that the carbide is a tantalum or hafnium carbide.

8. Cathode in accordance with any of the preceding claims, characterized by the fact that the thermo-emissive material (2) is formed of lanthanum hexaboride.

9. Cathode in accordance with any of claims 1 to 7, characterized by the fact that the thermo-emissive material (2) is formed by a mixture of lanthanum hexaboride and another lanthanide.

10. Cathode in accordance with any of the preceding claims, characterized by the fact that it further comprises a layer (4) of a metal powder which is non-reacting with carbon or boron, sintered on the surface of the intermediate layer (3) and on which the layer of thermo-emissive material (2) is deposited.

11. Cathode in accordance with claim 10, characterized by the fact that the layer (4) of a non-reacting metal powder is formed of an iridium or rhenium powder.

12. Electronic high frequency tube comprising a cathode, an anode and at least one grid, characterized by the fact that said cathode is formed in accordance with one of the preceding claims.

## Patentansprüche

1. Katode mit direkter Heizung, enthaltend einen Träger (1) aus pyrolytischem Graphit und eine Schicht aus einem Thermoemissionsmaterial (2), das Lanthanhexaborid enthält, dadurch gekennzeichnet, daß der Träger (1) und das Thermoemissionsmaterial (2) durch eine Zwischenschicht(3) getrennt sind, die dazu bestimmt ist, die den Träger (1) bildenden Atome von den Atomen, die das Thermoemissionsmaterial (2) bilden, zu trennen.

2. Katode nach Anspruch 1, dadurch gekennzeichnet, daß die Zwischenschicht (3) aus einem chemisch nicht mit Kohlenstoff und mit Bor reagierenden Material gebildet ist.

3. Katode nach Anspruch 2, dadurch gekennzeichnet, daß dieses nichtreagierende Material aus einem der folgenden Metalle gebildet ist : Platin, Osmium, Rhenium oder Iridium.

4. Katode nach Anspruch 1, dadurch gekennzeichnet, daß die Zwischenschicht (3) aus einer Verbindung aus Bor und einem der Metalle der Spalten IV B oder V B des Periodensystems der Elemente gebildet ist.

5. Katode nach Anspruch 4, dadurch gekennzeichnet, daß die Verbindung ein Diborid eines der folgenden Metalle ist : Titan, Zirkon, Hafnium, Niob, Tantal.

6. Katode nach Anspruch 1, dadurch gekennzeichnet, daß die Zwischenschicht (3) aus einem stabilen Karbid gebildet ist.

7. Katode nach Anspruch 6, dadurch gekennzeichnet, daß das Karbid ein Tantal- oder Hafniumkarbid ist.

8. Katode nach einem der vorstehenden Ansprüche, dadurch gekennzeichnet, daß das Thermoemissionsmaterial (2) aus Lanthanhexaborid ist.

9. Katode nach einem der Ansprüche 1 bis 7, dadurch gekennzeichnet, daß das Thermoemissionsmaterial (2) aus einem Gemisch aus Lanthanhexaborid und einem anderen Lanthanid gebildet ist.

10. Katode nach einem der vorstehenden Ansprüche, dadurch gekennzeichnet, daß sie ferner eine Schicht (4) aus einem Metallpulver enthält, das mit Kohlenstoff oder Bor nicht reagiert, auf die Oberfläche der Zwischenschicht (3) aufgesintert ist und auf welcher die Schicht aus dem Thermoemissionsmaterial (2) aufgebracht ist.

11. Katode nach Anspruch 10, dadurch gekennzeichnet, daß die Schicht (4) aus einem nicht reagierenden Metallpulver aus Iridium- oder Rheniumpulver ist.

12. Hochfrequenz-Elektronenröhre mit einer Katode, einer Anode und wenigstens einem Gitter, dadurch gekennzeichnet, daß die Katode gemäß einem der vorstehenden Ansprüche ausgebildet ist.
